# EUROPÄISCHE PATENTSCHRIFT

(11) **EP 0 703 299 B1**
(45) Veröffentlichungstag und Bekanntmachung des Hinweises auf die Patenterteilung: **26.05.1999**
(21) Anmeldenummer: 95114322.1
(22) Anmeldetag: 12.09.1995
(51) Int. Cl.: C21D 9/00

(54) **Verfahren und Vorrichtung zum Härten von Skistahlkanten**
Method and apparatus for hardening the steel edges of skis
Procédé et appareil de durcissement des bords en aciers de skis

(30) Priorität: 21.09.1994 DE 4433720
(43) Veröffentlichungstag der Anmeldung: 27.03.1996
(73) Patentinhaber: Linde Aktiengesellschaft, 65189 Wiesbaden (DE)
(72) Erfinder: Hafner, Herbert, Ing., A-4600 Wels (AT)
(74) Vertreter: Kasseckert, Rainer

(56) Entgegenhaltungen:
- WO-A-91/01386
- DE-A- 1 941 660
- DE-A- 2 254 780
- DE-A- 2 627 791
- DE-A- 3 914 573
- DE-A- 4 000 744
- DE-C- 697 995

## Beschreibung

Die Erfindung betrifft ein Verfahren zum Härten von Skistahlkanten, wobei die Skistahlkante in auf dem Ski montiertem Zustand nacheinander mittels eines direkt auf die Skistahlkante gerichteten Energiestrahls aufgeheirt und mittels eines direkt auf die Skistahlkante gerichteten Kühlstrahls abgekühlt wird, sowie eine Vorrichtung zur Durchführung des Verfahrens.

Es ist bekannt, Skistahlkanten durch Wärmebehandlung zu härten. Hierzu werden die Skistahlkanten bis zu einer bestimmten Härtungstemperatur aufgeheizt und anschließend abgekühlt. Zum Aufheizen der Skistahlkante wird die Skistahlkante beispielsweise vor der Montage auf dem Ski in einen Ofen eingegeben und nach Erreichen der gewünschten Härtungstemperatur wieder aus dem Ofen herausgenommen und mit Wasser abgekühlt. Diese Methode ist jedoch umständlich und wirtschaftlich unbefriedigend.

Eine andere Möglichkeit besteht darin, die Skistahlkante in montiertem Zustand beispielsweise mittels einer heißen Flamme aufzuheizen und anschließend den Ski über einen wassergekühlten Kupfergleitschuh zu bewegen, um die Skistahlkante wieder abzukühlen. Bei dieser Methode ist eine Aufheizung des gesamten Skis unvermeidlich, so daß die bei der Herstellung des Skis in den Ski eingebrachte Vorspannung zumindest teilweise wieder verloren geht. Außerdem kann das Skimaterial durch diese Behandlung in Mitleidenschaft gezogen werden. Darüberhinaus ist die gewünschte Härte der Skistahlkante nicht immer erreichbar.

DE-A-4 000 744 offenbart das Härten von Ski- Stahlkanten in auf dem Ski montiertem Zustand, wobei die Stahlkante mittels eines senkrecht auf die Unterseite der Stahlkante gerichteten Laserstrahls erhitzt und dann mittels anliegender, im rechten Winkel angeordneter Kupplerleisten oder mittels eines gezielten Luftstrahls abgekühlt wird.

Der vorliegenden Erfindung liegt die Aufgabe zugrunde, ein Verfahren zur Härtung von Skistahlkanten sowie eine Vorrichtung zur Durchführung des Verfahrens zur Verfügung zu stellen, womit die Skistahlkanten auf wirtschaftliche Weise noch besser gezielt und ohne wesentliche Beeinflussung des sonstigen Skimaterials gehärtet werden können.

Diese Aufgabe wird erfindungsgemäß verfahrensseitig dadurch gelöst, daß der Kühlstrahl ein tiefkalt verflüssigtes Gas in flüssiger und/oder gasförmiger Form und/oder in Form von Schnee enthält.

Dabei ist unter einem Energiestrahl jede Art von richtungsgebundener Energiezufuhr zu verstehen, die in der Skistahlkante zu einer Erwärmung führt. Insbesondere fallen darunter gerichtete Mikrowellenfelder, Laserstrahlen und Plasmastrahlen.

Mit der erfindungsgemäßen Lösung wird eine gezielte Aufheizung und Abkühlung der Skistahlkante erreicht, wobei das an die Skistahlkante anschließende Skimaterial nicht beeinflußt wird. Eine unerwünschte Veränderung des Skimaterials kann somit ausgeschlossen werden. Außerdem wird eine zu starke Erwärmung und Abkühlung des Skis vermieden, so daß die einmal in den Ski eingebrachte Vorspannung erhalten bleibt. Durch die gerichtete Wärmezufuhr und Wärmeabfuhr geht auch weniger Energie ungenutzt verloren, wodurch die Energieeffizienz und damit die Wirtschaftlichkeit des Verfahrens sehr viel besser ist als bei den bisher angewandten Methoden. Aufgrund des sehr effektiven Abtransports der entstehenden Wärmemenge durch den aus tiefkalt verflüssigtem Gas bestehenden Kühlstrahl wird auch eine raschere Abkühlgeschwindigkeit als bisher erreicht, sodaß eine höhere Härte der Skistahlkante erzielt wird.

In einer besonders bevorzugten Ausführungsform der Erfindung werden der Ski einerseits und der Energiestrahl sowie der Kühlstrahl andererseits entlang der Längsachse des Skis relativ zueinander bewegt, sodaß jeder Längsabschnitt der Skistahlkante zuerst vom Energiestrahl und danach vom Kühlstrahl erfaßt wird. Zweckmäßigerweise wird der Ski an dem Energiestrahl und dem Kühlstrahl vorbeibewegt. Auf diese Weise wird eine fließbandartige Behandlung der Skier ermöglicht, wodurch auch größere Mengen an Skiern auf wirtschaftliche Weise einer Härtung der Skistahlkante unterzogen werden können.

Vorzugsweise wird als Energiestrahl ein in einem Plasmabrenner erzeugter Plasmastrahl verwendet. Plasmastrahlen können durch Ionisation von Argon oder Stickstoff bzw. von Mischgasen hergestellt werden. Dabei kann die Ionisation durch eine elektrische Entladung oder durch Anregung mit einem hochfrequenten elektromagnetischen Feld erreicht werden. Durch eine geeignete Form der Elektroden oder eine besondere Ausbildung der Austrittsdüse des Plasmabrenners kann ein schmaler Plasmastrahl produziert werden. Mittels eines solchen Plasmastrahls kann gezielt Wärmeenergie in die Skistahlkante eingebracht werden, ohne daß das umgebende Skimaterial beeinträchtigt wird.

Dabei wird der Plasmastrahl zweckmäßigerweise so eingestellt, daß nur die Skistahlkante, nicht aber das angrenzende Skimaterial vom Plasmastrahl erfaßt wird. Hierzu werden der Durchmesser des Plasmastrahls bei der Austrittsdüse des Plasmabrenners und der Abstand der Austrittsdüse von der Skistahlkante so aufeinander abgestimmt, daß der Plasmastrahl höchstens die Breite der Skistahlkante abdeckt.

Zum Abkühlen der Skistahlkante wird bevorzugt ein aus einem Inertgas oder einem Inertgasgemisch bestehender Kühlstrahl verwendet. Als Inertgas kommen insbesondere flüssiger Stickstoff oder flüssiges Kohlendioxid und die daraus entstehenden Kaltgase in Frage. Aufgrund der damit verbundenen Schutzgaswirkung wird eine unerwünschte Oxidation der Skistahlkante zuverlässig verhindert.

Als besonders vorteilhaft ist die Verwendung eines Gemisches aus Kaltgas und Schneepartikeln anzusehen. Mit einem aus einem solchen Gemisch bestehenden Kühlstrahl ist eine besonders effektive Kühlung der Skistahlkante möglich.

Eine Verwendung des vorgeschlagenen Kühlstrahls aus Gas und Schnee ist mit einer ganzen Reihe von Vorteilen verbunden. Zum einen ist der besagte Kühlstrahl auf relativ einfache Weise durch geschickte Entspannung konventionell in Gasflaschen gespeicherten Kohlendioxids erzeugbar. Zum anderen wird durch das gerichtet zugeführte, kalte Gas-/Schneegemisch eine besonders intensive Kühlung des beaufschlagten Bereichs bewirkt, wobei gerade auch auf den Schneepartikeln im Kühlstrahl ein wesentlicher Teil des Kühleffekts beruht. Die Schneepartikel haften nämlich an der Skistahlkante an und verdampfen unter Wärmeaufnahme. Zudem handelt es sich bei dieser Kühlmethode um eine trockene Kühlung. Dies bedeutet, daß im Anschluß an die Kühlung keinerlei Kühlmittelrückstände auf der Skistahlkante verbleiben, da das Kohlendioxid bei normalen Umgebungstemperaturen den gasförmigen Zustand annimmt.

Besonders einfach kann der Kühlstrahl aus unter entsprechendem Druck stehendem, gasförmigen oder flüssigem Kohlendioxid durch Entspannung über eine Standarddüse mit freiliegender rundlicher Öffnung erzeugt werden.

Eine besonders vorteilhafte Variante der Kühlstrahlerzeugung besteht jedoch darin, den Kühlstrahl aus vorzugsweise gasförmigem, unter einem Überdruck stehenden Kohlendioxid in der Art zu gewinnen, daß das Kohlendioxid über eine schlitzartige Öffnung zunächst in ein um diese schlitzartige Öffnung ausgebildetes, weitgehend gegen die Umgebung abgeschlossenes und eine Austrittsöffnung aufweisendes Expansionsvolumen expandiert wird und über diese Austrittsöffnung der aus einem Gemisch aus Kaltgas und Schneepartikeln bestehende Kühlstrahl abgeführt wird.

Die Schlitzdüse mit ihrer schmalen Querschnittsöffnung erzeugt einen Expansionsgasstrahl mit wesentlich vergrößerter Oberfläche. Diese vergrößerte Oberfläche resultiert in einer verstärkten Wechselwirkung des Expansionsgasstrahls mit seiner Umgebung, die von einem Expansionsvolumen gebildet wird, in dem sich fast ausschließlich bereits expandiertes, kaltes Kohlendioxidgas befindet. Wärmere Umgebungsluft besitzt also keinen unmittelbaren Zutritt zum expandierten Kohlendioxid. Daraus ergibt sich, daß zunächst nur wenig Wärme aus der Umgebung dem Kohlendioxid zufließen kann, sodaß im Expansionsvolumen aufgrund des dort herrschenden Wärmedefizits eine verstärkte Bildung von Kohlendioxidschneepartikeln stattfindet. Im Vergleich zu einer unabgeschirmten Expansion wird also ein deutlich erhöhter Anteil an Schneepartikeln erzeugt, welche den erwünschten starken Kühleffekt bewirken. Die im Expansionsvolumen entstandene Gas-/Schneemischung wird über den weiteren Verlauf des Expansionsvolumens zu einem Kühlstrahl ausgebildet und durch die Austrittsöffnung auf die Skistahlkante gelenkt.

Zweckmäßigerweise werden sowohl der Energiestrahl als auch der Kühlstrahl auf die vom Ski abgewandte Kante der Skistahlkante gerichtet und der Durchmesser des Energiestrahls und des Kühlstrahls so eingestellt, daß der Ski selbst nicht vom Energiestrahl und vom Kühlstrahl erfaßt wird. Dadurch wird sichergestellt, daß sich die erzeugte Temperaturänderung im wesentlichen auf die äußere Kante der Skistahlkante beschränkt, während der Ski selbst nicht in Mitleidenschaft gezogen wird. Es kommt nämlich darauf an, daß gerade die äußere Skistahlkante die notwendige Härte aufweist, um zu gewährleisten, daß der Ski über mehrere Jahre die gewünschte Griffigkeit auch auf vereister Skipiste behält.

Die Erfindung betrifft femer eine Vorrichtung zur Durchführung des Verfahrens mit einer Auflage für den Ski in Form von abgewinkelten Ebenen, die die am Ski montierten Skistahlkanten an den freiliegenden Außenflächen umgeben, wobei in der Auflage Durchführungen für den Energiestrahl und den Kühlstrahl vorgesehen sind.

Diese Vorrichtung ist erfindungsgemäß dadurch gekennzeichnet, daß die Durchführungen in Richtung der Winkelhalbierenden des durch die abgewinkelten Ebenen gebildeten Winkels zeigen.

Zweckmäßigerweise wird als Energiestrahl ein Plasmastrahl eingesetzt. Zu diesem Zweck ist im Bereich der Durchführung für den Energiestrahl ein Plasmabrenner angeordnet, dessen Austrittsöffnung für den Plasmastrahl in Richtung der Durchführung zeigt und auf die vom Ski abgewandte Kante der Skistahlkante gerichtet ist.

Als Kühlstrahl wird bevorzugt ein Gemisch aus einem Kohlendioxid-Kaltgas und Kohlendioxidschneepartikeln verwendet. Hierzu ist im Bereich der Durchführung für den Kühlstrahl eine Expansionsdüse für die Erzeugung eines Kaltgas und Schneepartikel aufweisenden Kühlstrahles angeordnet. Die Expansionsdüse besteht aus einem an eine Kohlendioxidquelle anschließbaren Innenrohr mit abschließender Schlitzdüse sowie einem das Innenrohr am Schlitzdüsenende umhüllenden, darüber hinaus ragenden und ein Expansionsvolumen bildenden Außenrohr, das an seinem der Schlitzdüse abgewandten Ende eine Austrittsöffnung für den Kühlstrahl besitzt. Diese Austrittsöffnung für den Kühlstrahl zeigt in Richtung der Durchführung für den Kühlstrahl und ist auf die vom Ski abgewandte Kante der Skistahlkante gerichtet.

Im folgenden soll die Erfindung anhand eines in den Figuren schematisch dargestellten Ausführungsbeispiel näher erläutert werden.

In **Figur 1** sind spiegelsymmetrisch angeordnete Kupfer-Gleitschuhe in der Draufsicht gezeigt.

Die **Figuren 2 und 3** zeigen Schnitte durch die in Figur 1 dargestellten Kupfer-Gleitschuhe in den Ebenen A-A und B-B.

**Figur 4** zeigt eine Expansionsdüse zur Erzeugung des Kühlstrahls im Schnitt.

In **Figur 5** ist ein Schnitt durch die in Figur 4 gezeigte Expansionsdüse im der Ebene S-S dargestellt.

Gleiche Vorrichtungsteile sind in den Figuren mit denselben Bezugsziffern bezeichnet.

Der Kupfer-Gleitschuh 1 in den **Figuren 1, und 3** besteht aus rechtwinklig abgewinkelten Kupfer-Blechen. Der zu bearbeitende Ski wird in Pfeilrichtung 2 parallel zur Längsachse des Kupfer-Gleitschuhs 1 so zwischen die beiden spiegelsymmetrisch angeordneten Kupfer-Gleitschuhe 1 eingeführt, daß die Skistahlkanten auf den liegenden Schenkeln der Kupfer-Gleitschuhe 1 aufliegen und seitlich von den stehenden Schenkeln der Kupfer-Gleitschuhe 1 geführt werden.

In dem Kupfer-Gleitschuh 1 sind Durchführungen 3 und 4 für den Kühlstrahl und den Plasmastrahl angeordnet. Jeder Längsabschnitt der Skistahlkanten passiert mit einer Zeitverzögerung zuerst den Plasmastrahl und dann den Kühlstrahl.

Der Kühlstrahl wird mittels einer Kohlendioxid-Expansionsdüse erzeugt. Hierfür ist im Bereich der Durchführung 3 für den Kühlstrahl eine Expansionsdüse 5 für die Erzeugung eines Kaltgas und Schneepartikel aufweisenden Kühlstrahls angeordnet, die gemäß den **Figuren 4 und 5** aus einem an eine Kohlendioxidquelle anschließbaren Innenrohr 6 mit abschließender Schlitzdüse 7 sowie einem das Innenrohr 6 am Schlitzdüsenende umhüllenden, darüber hinaus ragenden und ein Expansionsvolumen bildenden Außenrohr 9, das an seinem der Schlitzdüse 7 abgewandten Ende eine Austrittsöffnung 10 für den Kühlstrahl besitzt, besteht. Die Austrittsöffnung 10 für den Kühlstrahl zeigt in Richtung der Durchführung 3 für den Kühlstrahl und ist auf die vom Ski abgewandte Kante der Skistahlkante gerichtet.

Der Plasmastrahl wird mittels eines Plasmabrenners erzeugt. Zu diesem Zweck ist im Bereich der Durchführung 4 für den Energiestrahl ein Plasmabrenner 11 angeordnet, dessen Austrittsöffnung für den Plasmastrahl in Richtung der Durchführung 4 zeigt und auf die vom Ski abgewandte Kante der Skistahlkante gerichtet ist.

## Patentansprüche

1. Verfahren zum Härten von Skistahlkanten, wobei die Skistahlkante in auf dem Ski montiertem Zustand nacheinander mittels eines direkt auf die Skistahlkante gerichteten Energiestrahls aufgeheizt und mittels eines ebenfalls direkt auf die Skistahlkante gerichteten Kühlstrahls abgekühlt wird, dadurch gekennzeichnet, daß der Kühlstrahl ein tiefkalt verflüssigtes Gas in flüssiger und/oder gasförmiger Form und/oder in Form von Schnee enthält.

2. Verfahren nach Anspruch 1, dadurch gekennzeichnet, daß der Ski einerseits und der Energiestrahl sowie der Kühlstrahl andererseits entlang der Längsachse des Skis relativ zueinander bewegt werden, so daß jeder Längsabschnitt der Skistahlkante zuerst vom Energiestrahl und dann vom Kühlstrahl erfaßt wird.

3. Verfahren nach Anspruch 1 oder 2, dadurch gekennzeichnet, daß als Energiestrahl ein in einem Plasmabrenner erzeugter Plasmastrahl verwendet wird.

4. Verfahren nach einem der Ansprüche 1 bis 3, dadurch gekennzeichnet, daß als Kühlstrahl ein Gemisch aus Kaltgas und Schneepartikeln eingesetzt wird.

5. Verfahren nach Anspruch 4, dadurch gekennzeichnet, daß der Kühlstrahl aus vorzugsweise gasförmigem, unter einem Überdruck stehenden Kohlendioxid gewonnen wird und zwar derart, daß das Kohlendioxid über eine schlitzartige Öffnung zunächst in ein um diese schlitzartige Öffnung ausgebildetes, weitgehend gegen die Umgebung abgeschlossenes und eine Austrittsöffnung aufweisendes Expansionsvolumen expandiert wird und über diese Austrittsöffnung der aus einem Gemisch aus Kaltgas und Schneepartikeln bestehende Kühlstrahl abgeführt wird.

6. Verfahren nach einem der Ansprüche 1 bis 5, dadurch gekennzeichnet, daß sowohl der Energiestrahl als auch der Kühlstrahl auf die vom Ski abgewandte Kante der Skistahlkante gerichtet werden und die Durchmesser des Energiestrahls und des Kühlstrahls so eingestellt werden, daß der Ski selbst nicht vom Energiestrahl und Kühlstrahl erfaßt wird.

7. Vorrichtung zur Durchführung des Verfahrens nach einem der Ansprüche 1 bis 6 mit einer Auflage für den Ski in Form von abgewinkelten Ebenen (1), die die am Ski montierten Skistahlkanten an den freiliegenden Außenflächen umgeben, wobei in der Auflage Durchführungen (3, 4) für Energiestrahl und den Kühlstrahl vorgesehen sind, dadurch gekennzeichnet, daß die Durchführungen (3, 4) in Richtung der Winkelhalbierenden des durch die abgewinkelten Ebenen (1) gebildeten Winkels zeigen.

8. Vorrichtung nach Anspruch 7, dadurch gekennzeichnet, daß im Bereich der Durchführung (4) für den Energiestrahl ein Plasmabrenner (11) angeordnet ist, dessen Austrittsöffnung für den Plasmastrahl in Richtung der Durchführung (4) zeigt und auf die vom Ski abgewandte Kante der Skistahlkante gerichtet ist.

9. Vorrichtung nach Anspruch 7 oder 8, dadurch gekennzeichnet, daß im Bereich der Durchführung (3) für den Kühlstrahl eine Expansionsdüse für die Erzeugung eines Kaltgas und Schneepartikel aufweisenden Kühlstrahles angeordnet ist, die aus einem an eine Kohlendioxidquelle anschließbaren Innenrohr (6) mit abschließender Schlitzdüse (7) sowie einem das Innenrohr (6) am Ende der Schlitzdüse (7) umhüllenden, darüber hinaus ragenden und ein Expansionsvolumen bildenden Außenrohr (9), das an seinem der Schlitzdüse (7) abgewandten Ende eine Austrittsöffnung (10) für den Kühlstrahl besitzt, besteht, und daß diese Austrittsöffnung (10) für den Kühlstrahl in Richtung der Durchführung (3) für den Kühlstrahl zeigt und auf die vom Ski abgewandte Kante der Skistahlkante gerichtet ist.

## Claims

1. Process for hardening steel edges of skis, the steel ski edge, in the position in which it is mounted on the ski, being successively heated by means of an energy jet which is aimed directly onto the steel ski edge and cooled by means of a cooling jet which is likewise aimed directly onto the steel ski edge, characterized in that the cooling jet contains a cryogenic liquefied gas in liquid and/or gaseous form and/or in the form of snow.

2. Process according to Claim 1, characterized in that the ski, on the one hand, and the energy jet and the cooling jet, on the other hand, are moved relative to one another along the longitudinal axis of the ski, so that each longitudinal section of the steel ski edge is covered firstly by the energy jet and then by the cooling jet.

3. Process according to Claim 1 or 2, characterized in that a plasma jet generated in a plasma torch is used as the energy jet.

4. Process according to one of Claims 1 to 3, characterized in that a mixture of cold gas and snow particles is used as the cooling jet.

5. Process according to Claim 4, characterized in that the cooling jet is obtained from carbon dioxide which is preferably gaseous and at a superatmospheric pressure, specifically in such a manner that the carbon dioxide, via a slot-like opening, is initially expanded in an expansion volume, which is formed around this slot-like opening, is largely closed off with respect to the environment and has an outlet opening, and then the cooling jet comprising a mixture of cold gas and snow particles is discharged via this outlet opening.

6. Process according to one of Claims 1 to 5, characterized in that both the energy jet and the cooling jet are aimed at that edge of the steel ski edge which is remote from the ski, and the diameters of the energy jet and of the cooling jet are set to be such that the ski itself is not covered by the energy jet and the cooling jet.

7. Device for carrying out the process according to one of Claims 1 to 6, with a support for the ski in the form of angled-off surfaces (1) which surround the steel ski edges, which are mounted on the ski, on the exposed outer surfaces, ducts (3, 4) for the energy jet and the cooling jet being provided in the support, characterized in that the ducts (3, 4) point in the direction of the angle bisector of the angle formed by the angled-off surfaces (1).

8. Device according to Claim 7, characterized in that in the region of the duct (4) for the energy jet there is a plasma torch (11), the outlet opening of which for the plasma jet points in the direction of the duct (4) and is aimed at that edge of the steel ski edge which is remote from the ski.

9. Device according to Claim 7 or 8, characterized in that an expansion nozzle for generating a cooling jet which contains cold gas and snow particles is arranged in the region of the duct (3) for the cooling jet, which expansion nozzle comprises an inner tube (6), which can be connected to a carbon dioxide source and has a slot nozzle (7) at its end, and an outer tube (9), which surrounds the inner tube (6) at the end of the slot nozzle (7), projects beyond the inner tube, forms an expansion volume and, at its end which is remote from the slot nozzle (7), has an outlet opening (10) for the cooling jet, and in that this outlet opening (10) for the cooling jet points in the direction of the duct (3) for the cooling jet and is aimed at that edge of the steel ski edge which is remote from the ski.

## Revendications

1. Procédé de durcissement des carres en acier de skis, les carres en acier de skis étant chauffées à l'état monté sur le ski l'une après l'autre à l'aide d'un jet d'énergie dirigé directement sur la carre en acier du ski et étant refroidies à l'aide d'un jet de refroidissement dirigé également directement sur la carre en acier du ski, caractérisé en ce que le jet de refroidissement contient un gaz liquéfié à basse température sous forme de liquide et/ou de gaz et/ou sous forme de neige.

2. Procédé selon la revendication 1, caractérisé en ce que le ski est déplacé, d'une part, et le jet d'énergie ainsi que le jet de refroidissement sont déplacés d'autre part le long de l'axe longitudinal du ski relativement les uns aux autres, de sorte que chaque section longitudinale de la carre en acier du ski soit d'abord touché par le jet d'énergie et ensuite par le jet de refroidissement.

3. Procédé selon la revendication 1 ou 2, caractérisé en ce que l'on utilise, en tant que jet d'énergie, un jet de plasma produit dans un chalumeau à plasma.

4. Procédé selon l'une quelconque des revendications 1 à 3, caractérisé en ce que l'on utilise, en tant que jet de refroidissement, un mélange de gaz froid et de particules de neige.

5. Procédé selon la revendication 4, caractérisé en ce que le jet de refroidissement est obtenu à partir de dioxyde de carbone de préférence gazeux, se trouvant sous surpression, et, cela, de telle manière que le dioxyde de carbone soit soumis à une expansion par l'intermédiaire d'un orifice en forme de fente, tout d'abord dans un volume d'expansion formé autour de cet orifice en forme de fente, isolé dans une large mesure par rapport à l'environnement et présentant un orifice de sortie, et que le jet de refroidissement, se composant d'un mélange de gaz froid et de particules de neige, soit évacué par l'intermédiaire de cet orifice de sortie.

6. Procédé selon l'une quelconque des revendications 1 à 5, caractérisé en ce que l'on dirige non seulement le jet d'énergie, mais aussi le jet de refroidissement sur la carre opposée au ski de la carre en acier du ski et que l'on règle le diamètre du jet d'énergie et du jet de refroidissement de sorte que le ski lui-même ne soit pas touché par le jet d'énergie et le jet de refroidissement.

7. Dispositif en vue de l'exécution du procédé selon l'une quelconque des revendications 1 à 6, avec un support pour le ski sous la forme de plans (1) formant un certain angle, qui entourent les carres en acier du ski montées sur le ski aux surfaces externes dégagées, des passages (3, 4) étant prévus dans le support pour le jet d'énergie et le jet de refroidissement, caractérisé en ce que les passages (3, 4) sont dirigés en direction de la bissectrice de l'angle formé par les plans (1) formant un certain angle.

8. Dispositif selon la revendication 7, caractérisé en ce que l'on dispose, dans le domaine du passage (4) pour le jet d'énergie, un chalumeau à plasma (11), dont l'orifice de sortie est orienté dans la direction du passage (4) pour le jet de plasma et est dirigé sur la carre opposée au ski de la carre en acier du ski.

9. Dispositif selon la revendication 7 ou 8, caractérisé en ce que l'on dispose, dans le domaine du passage (3) pour le jet de refroidissement, une buse d'expansion pour la production d'un jet de refroidissement présentant un gaz froid et des particules de neige, qui se compose d'un tube interne (6), que l'on peut raccorder à la source de dioxyde de carbone, avec une buse à fente terminale (7), ainsi que d'un tube externe (9) entourant le tube interne (6) à l'extrémité de la buse à fente (7), faisant saillie par rapport à ce dernier et formant un volume d'expansion, qui possède, à son extrémité opposée à la buse à fente (7), un orifice de sortie (10) pour le jet de refroidissement, et en ce que cet orifice de sortie (10) pour le jet de refroidissement est orienté en direction du passage (3) pour le jet de refroidissement et est dirigé sur la carre opposée au ski de la carre en acier du ski.
